# EUROPÄISCHE PATENTSCHRIFT

(11) **EP 0 017 190 B1**
(45) Veröffentlichungstag und Bekanntmachung des Hinweises auf die Patenterteilung: **27.04.1983**
(21) Anmeldenummer: 80101673.4
(22) Anmeldetag: 28.03.1980
(51) Int. Cl.: D06L 1/14

(54) **Verfahren zum oxidativen Entschlichten**
Process for oxidative desizing
Procédé de désencollage oxydatif

(30) Priorität: 02.04.1979 DE 2913177
(43) Veröffentlichungstag der Anmeldung: 15.10.1980
(73) Patentinhaber: HOECHST AKTIENGESELLSCHAFT, 65926 Frankfurt am Main (DE)
(72) Erfinder: Adrian, Klaus, D-6000 Frankfurt am Main 71 (DE); Rösch, Günter, D-6232 Bad Soden am Taunus (DE)

## Beschreibung

Es ist bekannt, Persulfate zur oxidativen Entschlichtung von Geweben aus Zellulosefasern und deren Mischungen mit Synthesefasern zu verwenden, da Persulfat Stärken wie z.B. Kartoffelstärke, Reis-, Maisstärke und Tapioka, die zur Beschlichtung von Geweben verwendet werden, in Gegenwart von Alkali hervorragend abbaut. Als Nachteil der Entschlichtung mit Persulfaten ist zu werten, dass leicht eine Schädigung der zellulosischen Fasern eintreten kann, die sich in einem starken Abfall des DP-Grades ausdrückt. Eine solche Faserschädigung tritt vor allem dann auf, wenn in der Behandlungsflotte nicht ausreichend Alkali vorhanden ist und wenn mit der zu einer restlosen Entschlichtung erforderlichen Menge von 3-5 g/I des Persulfates gearbeitet wird.

Es wurde nun gefunden, dass es durch eine geeignete Persulfat/Tensid-Kombination möglich ist, den gleichen Entschlichtungseffekt mit einer wesentlich niedrigeren Persulfatkonzentration zu erreichen. Durch diese Reduzierung der Konzentration des oxidativ wirkenden Entschlichtungsmittels ist es möglich, den Faserabbau wesentlich zu vermindern.

Gegenstand der Erfindung ist ein Verfahren zum oxidativen Entschlichten, wobei das Entschlichtungsmittel aus 10-80, vorzugsweise 50-80 Gew.% eines Tensids und 20-90, vorzugsweise 20-50 Gew.%, Kaliumpersulfat besteht. Gegebenenfalls kann dieses Entschlichtungsmittel weiterhin noch 5-25 Gew.% eines Lösungsvermittlers enthalten bei gleichzeitiger Reduzierung der Anteile von Tensid und Persulfat.

Als Tenside kommen anionische und nichtionische Tenside in Frage, hauptsächlich aus folgenden Verbindungsklassen : Alkansulfonate mit 8 bis 20 C-Atomen, insbesondere sek.-Alkansulfonate, Cₐ bis C₂₀-Alkylbenzolsulfonate, Cₐ bis C₂₀-Olefinsulfonate, C, bis C₁₈-Fettalkoholsulfonate, Polyäthylenglykole mit 6 bis 20 Einheiten Äthylenoxid, C, bis C₁₈-Fettalkoholoxäthylate mit 6 bis 24 Einheiten Äthylenoxid, C₄ bis C₁₂-Al- kylphenoloxäthylate mit 6 bis 20 Einheiten Äthylenoxid. Besonders bevorzugt sind die sek.-Alkansulfonate, Fettalkoholoxäthylate und Alkylphenoloxäthylate. Diese Tenside können in dem erfindungsgemässen Entschlichtungsmittel allein oder Kombination miteinander vorliegen. Bevorzugt sind Mischungen im Verhältnis 1 :9 bis 9:1 aus einem anionischen und einem nichtionischen Tensid, so insbesondere Mischungen von sek.-Alkansulfonat mit Fettalkoholoxäthylaten und/oder Alkylphenoloxäthylaten.

Diese Tenside sind in dem erfindungsgemässen Entschlichtungsmittel in der oben angegebenen Menge enthalten, wobei der an 100% fehlende Rest Kaliumpersulfat ist. Es kann von Vorteil sein, zusätzlich noch einen Lösungsvermittler mit zu verwenden, wie beispielsweise Isopropanol, Glykolsäurebutylester, Cyclohexanol oder Butyldiglykol. Die Mitverwendung solcher Lösungsvermittler empfiehlt sich besonders, wenn das Entschlichtungsmittel hohe Konzentrationen an anionischem Tensid enthält. Die Lösungsvermittler können 5-25 Gew.% des Entschlichtungsmittels ausmachen bei entsprechender Reduzierung der oben angegebenen Grenzwerte für die Tenside und das Kaliumpersulfat.

Diese Tensid/Persulfat-Mischung ist zur oxidativen Entschlichtung von Geweben, die Zellulosefasern alleine oder in Mischung mit Synthesefasern enthalten, geeignet. Man imprägniert das Gewebe mit einer wässerigen Lösung dieses Entschlichtungsmittels bei gleichzeitigem Zusatz von Alkali, vorzugsweise Natronlauge. Das so imprägnierte Material wird durch Abquetschen auf einen Feuchtigkeitsgehalt von ca. 100% gebracht und nachfolgend bei 20-160°C über einen Zeitraum zwischen 30 s und 24 h behandelt. Die Länge der Behandlungszeit richtet sich nach der jeweiligen verfahrensspezifischen Temperatur und Art des Verweilaggregates. Der Gehalt des oben beschriebenen Entschlichtungsmittels in der wässerigen Flotte beträgt 2 bis 20, vorzugsweise 3 bis 8 g/I. Die Menge an zuzugebendem Alkali wird wie üblich so gewählt, dass der pH-Wert der Flotte immer über 10 liegt. Hierzu sind im allgemeinen 1 bis 100, vorzugsweise 3 bis 40 g/I, an festem Natriumhydroxid erforderlich.

Nach der Behandlung wird das Gewebe zweckmässig mit heissem Wasser von ca. 85-95° C während 10-60 s ausgewaschen und nachfolgend kaltgespült. Dem Waschwasser wird zur Erhöhung des Auswaschgrades noch zweckmässigerweise Alkali und Waschmittel zugesetzt.

Dieses Entschlichtungsverfahren kann man auch mit einem üblichen Bleichverfahren kombinieren. In diesem Fall wird das Gewebe mit einer wässerigen Flotte imprägniert, die neben dem Entschlichtungsmittel und Alkali in der oben angegebenen Menge und Zusammensetzung noch 30 bis 60 ml H₂O₂ (35%ig) in 1 I Flotte sowie Natriumsilikat als Stabilisator enthält. Das imprägnierte Gewebe wird wiederum auf ca. 100% abgequetscht und 6 bis 24 h bei Raumtemperatur gelagert. Dann wird das Gewebe ausgewaschen, wobei dem Waschwasser zur Verbesserung des SchlichteabbausAlkali und Waschmittel zugesetzt wird.

Die mit der oben beschriebenen Kombination aus Tensiden und Persulfat behandelte Ware zeigt eine deutlich bessere Aufschliessung der Baumwollsamenschalen, so dass die Ware bei einer anschliessenden Bleichbehandlung in wesentlich kürzerer Zeit ausgebleicht werden kann.

Ausserdem lässt sich bei Verwendung dieser Kombination die zur Entschlichtung erforderliche Menge an Persulfat auf ca. 25% der Menge an Persulfat senken, die beim Entschlichten allein mit Persulfat nötig wäre. Durch diese Reduzierung der Persulfatmenge erreicht man eine weitgehende Verminderung der Faserschädigung. Um diese Vorteile zu erreichen, ist es ausschlaggebend, dass gemäss dieser Erfindung das Persulfat und das Tensid nicht separat in die Imprägnierflotte gegeben werden, sondern dass zunächst die Mischung aus Persulfat und Tensid hergestellt und diese Mischung dann in die Flotte gegeben wird.

Die nachfolgenden Beispiele sollen das erfindungsgemässe Verfahren erläutern, aber nicht einschränken. Die Prozentangaben sind Gewichtsprozente.

### Beispiel 1:

Baumwollköper, der mit Stärke geschlichtet ist, wird mit einer wässerigen Lösung folgender Zusammensetzung imprägniert:

Das imprägnierte Material wird auf 100% Restfeuchtigkeit abgequetscht und auf einem Dämpfer bei 103-105°C mit Dampf behandelt. Anchliessend wird die Ware mit heissem Wasser alkalifrei gewaschen.

Die so behandelte Ware weist einen Weissgrad von 62,5% auf. Der Entschlichtungsgrad, gemessen nach Violettskala Tegewa, ist 8-9. Der DP-Wert des behandelten Materials ist 2400. Vergleichsweise wurde der gleiche Baumwollköper folgender wässeriger Lösung imprägniert, die unmittelbar im Foulardchassis bereitet wurde:

Anschliessend wird das Material wie im Beispiel 1 behandelt.

Die so behandelte Ware weist einen Weissgrad von 61,0% auf. Der Entschlichtungsgrad, gemessen nach Violettskala Tegewa, ist lediglich 6. Der DP-Wert des behandelten Materials ist 2150. Man erkennt, dass der Entschlichtungseffekt und der DP-Grad mit der erfindungsgemässen Kombination wesentlich höher ist.

### Beispiel 2:

Baumwollköper wie im Beispiel 1 wird mit einer wässerigen Lösung folgender Zusammensetzung imprägniert:

Das imprägnierte Material wird auf 100% Restfeuchtigkeit abgequetscht, aufgewickelt und verweilt in luftfreier Dampfatmosphäre mit 100% relativer Feuchtigkeit bei 95°C 1 h. Anschliessend wird das Material wie im Beispiel 1 behandelt. Die so behandelte Ware weist einen Weissgrad von 63,0% auf. Der Entschlichtungsgrad, gemessen nach Violettskala Tegewa, ist 8. Der DP-Wert des behandelten Materials ist 2350.

Auch hierbei wurde vergleichsweise mit einer hergestellten Lösung folgender Zusammensetzung imprägniert:

Anschliessend wird das Material wie im Beispiel 1 behandelt. Die so behandelte Ware weist einen Weissgrad von 64,0% auf. Der Entschlichtungsgrad, gemessen nach Violettskala Tegewa, ist lediglich 5. Der DP-Wert des behandelten Materials fiel auf 2050.

### Beispiel 3:

Baumwollköper wie im Beispiel 1 wird mit einer Lösung folgender Zusammensetzung imprägniert:

Das imprägnierte Material wird auf 100% Restfeuchtigkeit abgequetscht, auf eine Kaule gewikkelt und mit Plastikfolie umhüllt, um ein Antrocknen zu vermeiden. Man lässt die Kaule 16-20 h bei Raumtemperatur verweilen.

Anschliessend wird das Material wie im Beispiel 1 beschrieben ausgewaschen. Die so behandelte Ware weist einen Weissgrad von 86% auf.

Der Entschlichtungsgrad, gemessen nach Violettskala Tegewa, ist 8-9. Der DP-Wert des behandelten Materials ist 2550.

Vergleichsweise wurde das gleiche Material mit folgender, separat hergestellter Lösung behandelt:

Das imprägnierte Material wird auf 100% Restfeuchtigkeit abgequetscht, auf eine Kaule gewikkelt und mit Plastikfolie umhüllt, um ein Antrocknen zu vermeiden. Man lässt die Kaule 16-20 h bei Raumtemperatur verweilen.

Anschliessend wird das Material wie im Beispiel 1 behandelt. Die so behandelte Ware weist einen Weissgrad von 85,5% auf.

Der Entschlichtungsgrad, gemessen nach Violettskala Tegewa, ist 6. Der DP-Wert des behandelten Materials ist 2250.

I n der gleichen Weise wie in den Beispielen 1 bis 3 beschrieben, kann die Entschlichtung auch mit folgenden Mischungen durchgeführt werden:

In diesen Mischungen wurden nachfolgende Verbindungen als Tenside eingesetzt:
R-O-(CH₂CH₂O)₃-SO₃Na
(R=C₁₂ bis C₁₄-Alkyl)
C₁₃ bis C₁₈-sek.- Alkansulfonat

## Patentansprüche

1. Verfahren zum oxidativen Entschlichten, dadurch gekennzeichnet, dass man das Gewebe mit einer alkalischen Flotte behandelt, die ein Entschlichtungsmittel enthält, bestehend aus 10 bis 80 Gew.% eines Tensids und 20 bis 90 Gew.% Kaliumpersulfat, wobei die beiden Komponenten des Entschlichtungsmittels vor der Zugabe zur Flotte miteinander vermischt werden.

2. Verfahren nach Anspruch 1 mit gleichzeitigem Bleichen, dadurch gekennzeichnet, dass die alkalische Flotte noch zusätzlich Wasserstoffperoxid enthält.

## Revendications

1. Procédé de désencollage oxydant, caractérisé en ce qu'on traite le tissu à l'aide d'un bain alcalin qui contient un agent de désencollage consistant en 10 à 80% en poids d'un surfactif et en 20 à 90% en poids de persulfate de potassium, les deux constituants de l'agent de désencollage étant mélangés l'un à l'autre avant leur addition au bain.

2. Procédé selon la revendication 1 comportant un blanchiment simultané, caractérisé en ce que le bain alcalin contient en outre du peroxyde d'hydrogène.

## Claims

1. Process for the oxidative desizing, characterized in that it comprises treating the fabric with an alkaline liquor containing a desizing agent consisting of from 10 to 80% by weight of a surfactant and from 20 to 90% by weight of potassium persulfate, both components of the desizing agent being mixed before adding them to the liquor.

2. Process as claimed in claim 1 with simultaneous bleaching, characterized in that the alkaline liquor additionally contains hydrogen peroxide.
